# EUROPÄISCHE PATENTSCHRIFT

(11) **EP 1 636 390 B1**
(45) Veröffentlichungstag und Bekanntmachung des Hinweises auf die Patenterteilung: **06.07.2011**
(21) Anmeldenummer: 04741571.6
(22) Anmeldetag: 13.05.2004
(51) Int. Cl.: C21C 5/46

(54) **VERFAHREN ZUM BEHANDELN VON METALLSCHMELZEN MIT EINEM FRISCHMITTEL AUS SAUERSTOFF**
METHOD FOR TREATING MELT METALS BY MEANS OF A REFINING OXYGEN-BASED AGENT
PROCEDE POUR TRAITER DES METAUX FONDUS AU MOYEN D'UN AGENT D'AFFINAGE FAIT D'OXYGENE

(30) Priorität: 23.05.2003 DE 10323826
(43) Veröffentlichungstag der Anmeldung: 22.03.2006
(73) Patentinhaber: Air Liquide Deutschland GmbH, 40235 Düsseldorf (DE); Messer Group GmbH, 65843 Sulzbach (DE)
(72) Erfinder: GROHMANN, Paul, A-2372 Giesshübl (AT)
(74) Vertreter: Kahlhöfer, Hermann
(86) Internationale Anmeldenummer: PCT/EP2004/050800
(87) Internationale Veröffentlichungsnummer: WO 2004/104231

(56) Entgegenhaltungen:
- EP-A- 0 624 655
- PATENT ABSTRACTS OF JAPAN Bd. 1996, Nr. 12, 26. Dezember 1996 (1996-12-26) -& JP 08 199220 A (KAWASAKI STEEL CORP), 6. August 1996 (1996-08-06)
- PATENT ABSTRACTS OF JAPAN Bd. 1997, Nr. 01, 31. Januar 1997 (1997-01-31) -& JP 08 246021 A (NIPPON STEEL CORP), 24. September 1996 (1996-09-24)
- PATENT ABSTRACTS OF JAPAN Bd. 008, Nr. 085 (C-219), 18. April 1984 (1984-04-18) -& JP 59 006311 A (KAWASAKI SEITETSU KK), 13. Januar 1984 (1984-01-13)
- Week 6, 1968 Derwent Publications Ltd., London, GB; Page 662 F.A. BROCKHAUS WIESBADEN: 'Brockhaus Enzyklopädie'

## Beschreibung

Die Erfindung betrifft ein Verfahren zum Behandeln von Metallschmelzen, insbesondere Stahlschmelzen, mit einem Frischmittel aus Sauerstoff.

Es ist bekannt, zum Frischen von Stählen oxidierende Gase oder Gasgemische, insbesondere gasförmigen Sauerstoff, zu verwenden. Üblicherweise wird der Frischprozess in Konvertern durch Aufblasen oder Einblasen der Gase oder deren Kombination durchgeführt.

Eine Reihe von Verfahrensbezeichnungen leiten sich aus der Art des Sauerstoffeinbringens ab, wie z.B. des LD-, LDAC- Verfahren oder der OBM-Prozeß. Darüber hinaus gibt es für legierte und hochlegierte Stähle Aufblasverfahren wie z. B. das AOD Verfahren, die mit Sauerstoff und z.B. Argon arbeiten. Dabei wird der gasförmige Sauerstoff über eine Lanze oder einen Bodenspülsteln dem Roheisen oder der Basislegierung zur Reaktion zugeführt.

Beim Frischen von Stählen mit gasförmigem Sauerstoff ergibt sich derzeit eine Blaszeit von 15 bis 18 min, um die im Roheisenbad enthaltenen Elemente wie beispielsweise Kohlenstoff, Silizium, Phosphor und Mangan zu oxidieren und damit das Roheisen bzw. Basislegierungen zu Stahl umzuwandeln.

Durch die DE 43 15 342 C1 (EP 0 624 655 A1) ist weiterhin bekannt, beim Stahlschmelzen als Frischmittel flüssigen Sauerstoff als einphasige Flüssigkeit oder als Zweiphasen-gemisch, bestehend aus Gas und Flüssigkeit, einzusetzen.

Der aus DE 43 15 342 C1 bekannte Sauerstoffeintrag beim Frischen von Stahl hat den wesentlichen Nachteil, dass der zum Verdrängen der Schlacke über dem Stahlbad verwendete Impuls des Gasstahles nicht für den flüssigen Sauerstoffstrahl genutzt werden kann. Der flüssige Sauerstoffstrahl prallt auf die Schlacke auf, verdampft dabei zu einem bedeutenden Teil, welcher für den Frischprozeß nicht mehr zur Verfügung steht.

Aus der JP 5-006311 ist ein weiteres Verfahren bekannt, bei dem über eine zentrale Düse flüssiger Sauerstoff und über mehrere, die zentrale Düse umgebende Düsen gasförmiger Sauerstoff auf eine Metallschmelze gerichtet werden kann.

Der Erfindung liegt die Aufgabe zugrunde, ein Verfahren zum Frischen einer Metallschmelze anzugeben, bei dem die aus dem Stand der Technik bekannten Nachteile zumindest teilweise überwunden werden.

Die Aufgabe wird erfindungsgemäß durch ein Verfahren mit den Merkmalen von Anspruch 1 gelöst.

Vorteilhafte Weiterbildungen der Erfindung sind in den Unteransprüchen angegeben.

Erfindungsgemäß wird flüssiger und gasförmiger Sauerstoff zum Frischen von Stählen gemäß Ausprüch 1 eingesetzt, wobei der Innerhalb des gasförmigen Sauerstoffstrahls geführte Strahl flüssigen Sauerstoff auf eine, bereits von dem gasförmigen Sauerstoffstrahl von der Schmelzenschlacke befreite Badoberfläche der Metallschmelze aufgebracht und/oder In die Metallschmelze eingebracht wird.

Der erfindungsgemäße Sauerstoffeintrag beim Stahlfrischen weist den wesentilchen Vorteil auf, dass der flüssige Sauerstoff direkt mit der Metallschmelze in Berührung kommt, wodurch der Sauer-stoff - auf Grund der in im Brennfleck der Metallschmelze herrschenden hohen Temperaturen - schlagartig verdampft, wodurch eine intensive Badbewegung bewirkt wird und ein verstärkter Stoffaustausch in der Metallschmelze - nämlich die Oxidation, z.B. des Kohlenstoffs zu Kohlenmonoxid, sowie die Verschlackung der Roheisenbegielter, z.B. Silizium und Mangan - stattfindet.

Darüber hinaus wird in der Metallschmelze zusätzliche Oberfläche für den Stoffaustausch durch Bildung vieler kleiner Schlacke und Metalltröpfchen gebildet, wodurch die Raum-Zeit-Ausbeute beim Frischen von Stahl wesentlich verbessert und damit die Blasedauer deutlich verringert werden kann.

Durch den erfindungsgeläßen Sauerstoffieintrag beim Stahifrischen kann die Durchsatzleistung von herkömmlichen Schmelzanlagen deutlich gesteigert werden.

Die Versorgung der Blaslanze mit gasförmigem Sauerstoff erfolgt auf dem üblichen Wege. Die Ausführung der Lanzenspitze kann als Ein- oder Mehrlochspitze ausgeführt sein.

Die Versorgung der Blaslanze mit flüssigem Sauerstoff erfolgt nach dem Stand der Technik, jedoch besonders vorteilhaft mittels einer aus der DE 43 15 343 C1 bekannten Vorrichtung.

Dazu sind die den flüssigen oder gasförmigen Sauerstoff von der Sauerstoff-Versorgung zur Blaslanze fülhrenden Leitungen als flexible Schläuche ausgebildet und die Flüssigsauerstoff-Leitung/en zusätzlich vakuum-isoliert.

Der Frischprozess kann durch die Beeinflussung des Verhältnisses der Eintragsmengen an gasförmigem und flüssigem Sauerstoff und/oder durch die Beeinflussung des gasförmige oder flüssigen Sauerstoffdruckes sowie der Geometrie der für den gasförmigen Sauerstoffeintrag eingesetzten Blasdüse bezüglich einer höheren Frischgeschwindigkeit gesteuert werden.

Des Weiteren kann durch Variation des Flüssigsauerstoffdruckes und der Düsengeometrie die Auftreffenergie des flüssigen Sauerstoffs beeinflusst werden.

Der Abstand zwischen der Lanzenspitze und der Badoberfläche kann wie bei herkömmlichen Blaslanzen verändert werden.

Das Verhältnis der mittels eines Blasvorrichtung in ein metallisches Schmelzbad eingetragenen Menge an flüssigem und gasförmigem Sauerstoff kann problemios den jeweiligen Betriebsbedingungen angepasst werden. Dabei steht eine weite Variationsbreite von nahezu 100% flüssigem Sauerstoff und sehr geringem gasförmigem Antell und umgekehrt zur Verfügung.

Der flüssige Sauerstoff-Strahl (LOX) kann auch intermittierend der Badoberfläche zugeführt werden. Dazu kann mit größeren Durchmessern der Ausströmöffnung - bei gleichem mittlerem Massenstrom - gearbeitet werden. Dadurch kann ein stabiles Strahl aus flüssigem Sauerstoff dem Schmelzbad zugeführt werden.

Als Sauerstoff-Blaslanze sind herkömmlichen Ein- oder Mehrloch-Lanzenspitzen einsetzbar.

Darüber hinaus ist es möglich durch die Flüssigsauerstoffleitung andere verflüssigte Gase wie z. B. Argon der Schmelze zuzuführen. Durch die bereits beschriebene intensive Badbewegung können weitere metallurgische Effekte wie z.B. Entfernen von in der Metallschmelze unerwünschten Gasen oder Einschlüssen oder ein zusätzlicher Rühreffekt zur Homogenisierung der Schmelze ersielt werden.

Nachfolgend wird die Erfindung anhand eines in der Zeichnung (Fig. 1 bis 4) dargestellten Beipiels näher erläutert.

Es zeigen:
Fig. 1 eine schematische Darstellung einer Sauersttof-Blaslanze;
Fig. 2 eine schematische Darstellung einer Sauerstoffversorgung mit Zwischenkühlung und mit einer zum Frischen einer Stahlschmelze In einem Konverter angeordneten Blaslanze mit Einloch-Lanzenspitze;
Fig. 3 eine schematische Darstellung einer Sauerstoff-Blaslanze mit Mehrioch-Lanzenspitze;
Fig. 4 eine schematische Darstellung einer Sauerstoffversorgung mit Gasphasenabschelder und mit einer zum Frischen einer Stahlschmelze in einem Konverter angeordneten Blaslanze mit Mehrioch-Lanzenspitze.

In der Fig. 1 ist eine zum Einblasen von gasförmigem und flüssigem Sauerstoff in eine - bildlich nicht dargestellte - Stahlschmelze einsetzbare Vorrichtung dargestellt.

Die Sauerstoff-Blasvorrichtung besteht aus einer Blaslanze 1, über deren mit einer Wasserkühlung 2 ummantelten Zuströmkanal 3, gasförmiger Sauerstoff (GOX) durch eine Ausströmdüse 4 als gasförmiger Sauerstoff-Strahl 5 der Stahlschmelze zugeführt wird.

Die Sauerstoff-Blasvorrichtung weist zudem eine weitere, im Zuströmkanal 3 der Blaslanze 1 zentrisch angeordnete LOX-Lanze 6 auf, über deren mit einer Wärmeisolierung 7 versehenen Zuströmkanal 8 tiefkalter flüssiger Sauerstoff (LOX) durch eine Ausströmdüse 9 als - vom Gasstrahl 5 umhüllter - zentrischer Strahl 10 flüssigen Sauerstoffs der Stahlschmelze zugeführt werden kann.

Der durch die Ausströmdüse 4 der Blaslanze 1 als Strahl 5 gasförmigen Sauerstoffs auf die Oberfläche der In einem Konverter befindlichen Stahlschmelze auftreffende Gasstrahl 5 durchdringt mittels seiner Impulsenergle die auf der Stahlschmelze befindliche Schlacke, wodurch im Auftreffbereich des gasförmigen Sauerstoff-Strahle 5 die Oberfläche der Stahlschmelze von der Schlacke befreit und in der Stahlschmelze Oxidationereaktionen bewirkt werden.

Der durch die Ausströmdüse 9 der LOX-Lanze 6 als - vom Gasstrahl 5 umhüllter - zentrischer Strahl 10 flüssigen Sauerstoffs der Stahlschmelze zugeführte Strahl 10 trifft auf die vom Gasstrahl 5 von der Schlacke befreite Oberfläche der Stahlschmelze und verdampft bei seinem Eindringen in das In seinem Brennfleck hohe Temperaturen aufweisende Schmelzbad schlagartig, wodurch eine intensive Badbewegung bewirkt wird und damit ein verstärkter Stoffaustausch in der Stahlschmelze - nämlich die Oxidation des Kohlenstoffs zu Kohlenmonoxid, sowie die Verschlackung der Rohelsenbegletter Silizium und Mangan - stattfindet.

Der Strahl 10 flüssigen Sauerstoffs wird den jeweiligen Strömungsverhältnissen und der Reynoldszahl angepasst und kann entweder als homogener Flüssigkeitsstrahl oder als Tröpfchenstrahl dem Schmelzbad zugeführt werden.

Die Ausbildung des Strahls 10 flüssigen Sauerstoffs kann durch den Grad seiner Unterkühlung beeinflusst werden.

Die das vorzeitige Verdampfen des den Zuströmkanal 8 der Blaslanze 6 durch-fließenden flüssigen Sauerstoffs (LOX) verhindernde Wärmeisolierung 7 besteht aus aus einem üblichen Isolationsmaterial.

Der Strahl 10 flüssigen Sauerstoffs kann auch intermittierend der Stahlschmelze zugeführt werden.

In Fig. 2 Ist eine - gemäß Fig. 1 ausgebildete - Einbch-Blasianze 11 schematisch dargestellt, aus welcher ein - von einem Strahl 5 gasförmigen Sauerstoffs umhüllter, zentrischer Strahl flüssigen Sauerstoffs 10 im Bereich des von Schlacke 12 befreiten flüssigen Stahlbads 13 eines Konverters 14 auftrifft. Die Zufuhr des als Frischmittel eingesetzten flüssigen Sauerstoffs (LOX) von einer Flüssigsauerstoff-Versorgung 15 In die mit einem Kühtwasseranschluss 16 ausgerüstete Einloch-Blaslanze 11 erfolgt durch eine als flexibler Schlauch ausgebildete Leitung 17. Die Zufuhr des ebenfalls als Frischmittel eingesetzten gasförmigen Sauerstoffs (GOX) erfolgt von einer üblichen, nicht näher bezeichneten Sauerstoffgas-Versorgung in die Blasianze 11 durch eine, vorteilhaft als flexibler Schlauch ausgebildeten Leitung 18.

Die aus der DE 43 15 342 C1 bekannte Flüssigsauerstoff-Versorgung 15 besteht aus einem, mit üblichen und daher nicht näher bezeichneten Rohrleitungen und Ventilen ausgerüsteten Speicherbehälter 19 für flüssigen Sauerstoff. Der zum Frischen des Stahlbads 13 der im Konverter 14 angeordneten Einioch-Blaslanze 11 zugeführte flüssige Sauerstoff wird aus dem isollerten Speicherbehälter 19 durch eine Leitung 20 entnommen und - falls der Druck des Spetcherbehälters 19 nicht ausreicht - nach einem Absperrventil 21 über eine Flüssigsauersboffpumpe 22 auf den erforderlichen Druck erhöht und danach in einen Wärmeaustauscher 23 eingeleitet Die Leitung 20 kann zusätzlich mit einer - in der Zeichnung nicht dargestellten - Ummantelung mit einem kryogene Medium, beispielsweise Flüssigstickstoff versehen sein, um ein vorzeitiges Verdampfen des Sauerstoffs zu verhindern.

Zum Kühlen des als Frischmittel eingesetzten flüssigen Sauerstoffs in dem Wärmeaustauscher 23 wird von der isolierten Leitung 20 hinter dem Absperrventil 21 durch eine isolierte Leitung 24 abgezweigter Sauerstoff über ein mittels eines Fühlers 32 geregelten Füllstandsregelungssystem 25 in den Wärmeaustauscher 23 geleitet. Im Innem des Wärmeaustauschers 23 wird mittels einer Pumpe 26 ein solcher Unterdruck erzeugt, durch den die Siedetemperatur des als Kühlmittel im Wärmeaustauscher 23 eingesetzten flüssigen Sauerstoffs so gesenkt wird, dass dieser als Kühlmittel für den Frischsauerstoff dienen kann. Durch die Wahl des Unterdrucks kann die Temperaturdifferenz des Kühlsauerstoffes zum Frischseuerstoff und somit das Maß der Verhinderung der vorzeitigen Verdampfung des Flüseigsauerstoffs zum Frischen bestimmt werden.

Der zum Frischen des Stahlbads 13 im Konverter 14 eingesetzte flüssige Sauerstoff wird in Kupferwendeln 27 durch den Wärmeaustauscher 23 geführt und dabei von dem ihn umgebenden Kühlsauerstoff - je nach vorliegendem Druckverhältnis - unter seine durch den Druck bestimmte Siedetemperatur gekühlt. Danach wird der flüssige Frischasuerstoff durch die als isolierter Schlauch ausgebildete Leitung 17 der in dem Konverter 14 angeordneten Einioch-Blasdüse 11 zugeführt - und zusammen mit dem über die Leitung 18 der Blaslanze 11 zugeführten gasförmigen Sauerstoff - in der vorab erläuterten Weise in das Stahlbad 13 des Konverters 14 eingeblasen.

In Fig. 3 ist eine Blaslanze 1 mit einer Drelloch-Lanzenspitze dargestellt, deren Ausführung grundsätzlich der in Fig. 1 beschriebenen Blaslanze 1 entspricht.

Im Unterschled zu der in Fig. 1 beschriebenen Blaslanze 1 ist die in Fig. 3 beschriebene Blaslanze 1 derart ausgebildet dass sowohl der flüssige Sauerstoff (LOX) als auch der gasförmige Sauerstoff (GOX) In der Lanzenspitze auf mehrere Teilstrahlen - gemäß Fig. 3 - in drei Teilstrahlen aufgeteilt wird.

Die Aufteilung des gasförmigen Sauerstoffs erfolgt aus dem Zuströmkanal 3 für gasförmigen Sauerstoff auf die drel in der Lanzenspitze befindlichen Ausströmdüsen 4 für gasförmigen Sauerstoff.

Die Aufteilung des flüssigen Sauerstoffs erfolgt durch die Aufteilung des Zuström-kanals 8 für flüssigen Sauerstoff auf drei - in Fig. 3 nicht gezeigte - Zuströmkanäle, die jeweils mit einer Ausströmdüse 9 für flüssigen Sauerstoff versehen sind.

Wie weiterhin in Fig. 3 gezeigt, entströmen der Ausströmdüse/n 4 der Blaslanze 1 der Strahl 10 flüssigen Sauerstoffs und der den Strahl 10 flüssigen Sauerstoffs umhüllende Strahl 5 gasförmigen Sauerstoffs mit einem - für Mehrioch-Lanzen-spitzen üblichen - Neigungswinkel zur Lanzenachse zum Frischen der Stahlschmelze. Bei der in Fig. 3 dargestellten Blaslanze 1 beträgt dieser Winkel 25°.

In Fig. 4 ist eine, mit ihrer Mehrloch-Lanzenspitze in einem Konverter 14 ange-ordnete Mehrloch-Biaslanze 28 schematisch dargestellt, aus welcher mehrere, jeweils von einem Strahl 5 gasförmigen Sauerstoffs umhüllte, zentrische Strahlen 10 flüssigen Sauerstoffs im Bereich des von Schlacke 12 befreiten flüssigen Stahlbads 13 des Konverters 14 auftreffen. Die Zufuhr das flüssigen Sauerstoffs (LOX) aus einer Flüssigsauerstoff-Versorgung 29 in die mit einem Kühlwassersanschluss 18 und mit einer Mehrioch-Lanzenspitze ausgerüsteten, in dem Konverter 14 angeordneten Mehrloch-Blaslanze 28 erfolgt durch die Isollerte Leitung ist in Form eines flexiblen Schlauchs. Die Zufuhr des gasförmigen Sauerstoffs (GOX) von einer üblichen und daher nicht näher bezeichneten Sauerstoffgas-Vemorgung in die Mehrioch-Blaslanze 28 erfolgt durch die Leitung 18.

Aus dem - gemäß Fig. 2 ausgebildeten - Speicherbehälter 19 der Flüssigsauerstoff-Versorgung 29 wird der flüssige Sauerstoff (LOX) durch die Entnahmeleitung 20 über ein Absperventil 21 durch eine isolierte Leitung 30 einem Gasphesenabscheider 31 zugeführt. Ein Füllshandsregelungssystem 25 hält den zum Frischen eingesetzten flüssigen Sauerstoff im Gasphasenabscheider 31 automatisch auf dem gewünschten Niveau, wozu mittels eines Fühlers 32 der Füllstand des flüssigen Sauerstoffs im Gasphasenabscheider 31 erfasst wird.

In dem Gasphasenabschelder 31 wird der gasförmlge Sauerstoff von dem flüssigen Sauerstoff getrennt. Der flüssige Sauerstoff (LOX) wird über die als isolierter Schlauch ausgebildete Leitung 17 der in dem Konverter 14 angeordneten Mehrloch-Blaslanze 28 zugeführt und mittels dieser - zusammen mit dem über die Leitung 18 zugeführten gasförmige Sauerstoff - In vorab erläuterter Weise zum Frischen des Stahlbads 13 im Konverter 14 eingesetzt.

Der durch äußeren Wärmeeintrag in den flüssigen Sauerstoff entstehende gasförmige Sauerstoffanteil wird durch den Gasphasenabscheider 31 vor der Mehrloch-Blaedüse 28 separiert und über eine - das Füllstanderegedungwystern 26 enthaltenden - Leitung 33 anderen, nicht näher bezeichneten Verbrauchern zugeführt.

Dem zum Frischen von Stahl eingesetzten flüssigen und gasförmigen Sauerstoff können bei Bedarf auch andere Medien, wie z.B. Argon oder Feststoffe, beigefügt werden.

### Bezugszeichen

- 1: Blaslanze (GOX + LOX)
- 2: Wasserkühlung
- 3: Zuströmkanal (GOX)
- 4: Ausströmdüse (GOX)
- 5: Strahl (GOX)
- 6: LOX-Lanze
- 7: Wärmeisolierung
- 8: Zuströmkanal (LOX)
- 9: Ausströmdüse (LOX)
- 10: Strahl (LOX)
- 11: Einloch-Blaslanze
- 12: Schlacke
- 13: Stahlbad
- 14: Konverter
- 15: Flüssigsauerstoff-Versorgung (LOX)
- 16: Kühlwasseranschluss
- 17: LOX Leitung (Schlauch)
- 18: GOX Leitung (Schlauch)
- 19: Speicherbehälter (LOX)
- 20: Leitung (LOX)
- 21: Absperrventil
- 22: Flüssigsauerstoffpumpe
- 23: Wärmeaustauscher
- 24: Leitung
- 25: Füllstandsregelungssystem
- 26: Pumpe
- 27: Kupferwendeln
- 28: Mehrloch-Blaslanze
- 29: Flüssigsauerstoff-Versorgung (LOX)
- 30: Leitung (LOX)
- 31: Gasphasenabscheider
- 32: Fühler
- 33: Leitung (GOX)

## Patentansprüche

1. Verfahren zum Behandeln von Metallschmelzen, insbesondere Stahlschmelzen, mit einem Frischmittel aus Sauerstoff, wobei ein von einem Strahl (5) gasförmigen Sauerstoffs umhüllter und in diesem geführter, kompakter Strahl (10) flüssigen Sauerstoffs in die Metallschmelze eingebracht und/oder auf diese aufgebracht wird, wobei der Strahl (5) gasförmigen Sauerstoffs die Oberfläche der Metallschmelze in seinem Auftreffbereich von Schlacke befreit und von einer Ausströmdüse (4) abgegeben wird, in deren Zuströmkanal (3) eine weitere Ausströmdüse (9) zur Abgabe des Strahls (10) flüssigen Sauerstoffs zentrisch angeordnet ist.

2. Verfahren nach Anspruch 1, **dadurch gekennzeichnet, dass** die Strahlen (5, 10) gasförmige und flüssigen Sauerstoffs mit gleicher Geschwindigkeit eingesetzt werden.

3. Verfahren nach Anspruch 1, **dadurch gekennzeichnet, dass** die Strahlen (5, 10) gasförmigen und flüssigen Sauerstoffs mit unterschiedlichen Geschwindigkeiten eingesetzt werden.

4. Verfahren nach einem der Ansprüche 1 bis 3, **dadurch gekennzeichnet, dass** der Strahl (10) flüssigen Sauerstoffs kontinuierlich eingesetzt wird.

5. Verfahren nach einem der Ansprüche 1 bis 3, **dadurch gekennzeichnet, dass** der Strahl (10) flüssigen Sauerstoffs intermittierend eingesetzt wird.

6. Verfahren nach einem der Ansprüche 1 bis 5, **dadurch gekennzeichnet, dass** Zusatzlich zum flüssiges Sauerstoff Argon flüssig zur Reinigung und Homogenisierung der Metallschmelze zugeführt wird.

## Claims

1. Method for treating metal melts, in particular steel melts, with a refining agent comprising oxygen, wherein, a compact jet (10) of liquid oxygen, surrounded by a jet (5) of gaseous oxygen and guided therein, is introduced into and/or applied onto the metal melt, wherein the jet (5) of gaseous oxygen removes slag from the surface of the metal melt in its impingement zone and is released by an outflow nozzle (4), in the inflow passage (3) of which a further outflow nozzle (9) for discharging the jet (10) of liquid oxygen is arranged centrally.

2. Method according to Claim 1, **characterized in that** the jets (5, 10) of gaseous and liquid oxygen are used at the same velocity.

3. Method according to Claim 1, **characterized in that** the jets (5, 10) of gaseous and liquid oxygen are used at different velocities.

4. Method according to one of Claims 1 to 3, **characterized in that** the jet (10) of liquid oxygen is used continuously.

5. Method according to one of Claims 1 to 3, **characterized in that** the jet (10) of liquid oxygen is used intermittently.

6. Method according to one of Claims 1 to 5, **characterized in that** argon in liquid form is fed in, in addition to the liquid oxygen, to purify and homogenize the metal melt.

## Revendications

1. Procédé de traitement de métaux fondus, en particulier d'acier fondu, à l'aide d'un agent d'affinage constitué d'oxygène, dans lequel un jet compact (10) d'oxygène liquide entouré par un jet (5) d'oxygène gazeux et guidé dans ce dernier est injecté dans le métal fondu et/ou appliqué sur ce dernier,
le jet (5) d'oxygène gazeux étant appliqué sur la surface du métal fondu dont la zone d'incidence a été débarrassée de laitier par une tuyère d'expulsion (4) dans le canal d'amenée (3) duquel est disposée une autre tuyère d'expulsion (9) qui délivre centralement le jet (10) d'oxygène liquide.

2. Procédé selon la revendication 1, **caractérisé en ce que** les jets (5, 10) d'oxygène gazeux et d'oxygène liquide sont injectés à la même vitesse.

3. Procédé selon la revendication 1, **caractérisé en ce que** les jets (5, 10) d'oxygène gazeux et d'oxygène liquide sont injectés à des vitesses différentes.

4. Procédé selon l'une des revendications 1 à 3, **caractérisé en ce que** le jet (10) d'oxygène liquide est injecté en continu.

5. Procédé selon l'une des revendications 1 à 3, **caractérisé en ce que** le jet (10) d'oxygène liquide est injecté par intermittence.

6. Procédé selon l'une des revendications 1 à 5, **caractérisé en ce qu'**en plus de l'oxygène liquide, de l'argon liquide est apporté pour purifier et homogénéiser le métal fondu.
